# EUROPÄISCHE PATENTANMELDUNG

(11) **EP 3 501 735 A1**
(43) Veröffentlichungstag der Anmeldung: **26.06.2019**
(21) Anmeldenummer: 17209687.7
(22) Anmeldetag: 21.12.2017
(51) Int. Cl.: B24D 3/00, B24D 18/00

(54) **VERFAHREN ZUR HERSTELLUNG EINES SCHLEIFKÖRPERS**

(71) Anmelder: Burtscher, Gerhard, 6712 Thüringen (AT)
(72) Erfinder: Burtscher, Gerhard, 6712 Thüringen (AT)
(74) Vertreter: Torggler & Hofinger Patentanwälte

(57) **Zusammenfassung**

Verfahren zur Herstellung eines Schleifkörpers (1) aus einem Kunststoff, mit wenigstens einer abrasiven Oberfläche, wobei zur Erzeugung der wenigstens einen abrasiven Oberfläche auf wenigstens eine Oberfläche (3) des Kunststoffkörpers (2) ein pulverförmiger Feststoff (4) aufgebracht und durch lokales Erhitzen der wenigstens einen Oberfläche (3) des Kunststoffkörpers (2) zumindest bis zum Erreichen der Erweichungs- und/oder Schmelztemperatur und anschließendes Abkühlen in der wenigstens einen Oberfläche (3) des Kunststoffkörpers (2) verankert wird.

## Beschreibung

Die Erfindung betrifft ein Verfahren mit den Merkmalen des Oberbegriffs des Anspruchs 1 zur Herstellung eines Schleifkörpers und einen Schleifkörper mit den Merkmalen des Oberbegriffs des Anspruchs 10.

Ein gattungsgemäßes Verfahren und ein solcher Schleifkörper gehen aus der EP 1 047 528 B1 hervor. Dort wird der pulverförmige Feststoff mithilfe eines Klebstoffs an der wenigstens einen Oberfläche befestigt.

Bekannt sind auch Herstellungsverfahren, bei welchen der Kunststoff zerkleinert, mit dem pulverförmigen Feststoff und einem Bindemittel vermischt und anschließend wieder zu einem Schleifkörper vereinigt wird.

Aufgabe der Erfindung ist die Bereitstellung eines gattungsgemäßen Verfahrens, welches auf weniger zeit- und kostenintensive Weise durchführbar ist und eines solchen Schleifkörpers, welcher auf weniger zeit- und kostenintensive Weise herstellbar ist.

Diese Aufgabe wird durch ein Verfahren mit den Merkmalen des Anspruchs 1 und einen Schleifkörper mit den Merkmalen des Anspruchs 10 gelöst.

Vorteilhafte Ausführungsformen der Erfindung sind in den abhängigen Ansprüchen definiert.

Gemäß einem erfindungsgemäßen Verfahren ist vorgesehen, dass auf wenigstens eine Oberfläche des Kunststoffkörpers ein pulverförmiger Feststoff aufgebracht und durch lokales Erhitzen der wenigstens einen Oberfläche des Kunststoffkörpers zumindest bis zum Erreichen der Erweichungs- und/oder Schmelztemperatur und anschließendes Abkühlen (nach einer bestimmten Verweilzeit bei oder oberhalb der Erweichungs- und/oder Schmelztemperatur) in der wenigstens einen Oberfläche des Kunststoffkörpers verankert wird.

Bei einem erfindungsgemäßen Schleifkörper ist der pulverförmige Feststoff in der wenigstens einen abrasiven Oberfläche durch Schmelzen und Abkühlen verankert.

Vorteile der Erfindung:
- Der Schleifkörper kann (in seinem Inneren) abgesehen von der wenigstens einen abrasiven Oberfläche frei von dem pulverförmigen Feststoff sein, was den Bedarf an pulverförmigem Feststoff reduziert.
- Die Verwendung eines Klebstoffs oder Bindemittels ist anders als beim Stand der Technik nicht erforderlich. Der pulverförmige Feststoff ist an der wenigstens einen Oberfläche ohne Klebstoff befestigt, indem er durch das Aufschmelzen und Wiedererstarren des Kunststoffes materialschlüssig mit dieser verbunden ist.
- Die Elastizität des Kunststoffes bleibt beim erfindungsgemäßen Verfahren erhalten.

Erfindungsgemäße Schleifkörper können z. B. für die Reinigung von Oberflächen verwendet werden.

Das lokale Erhitzen der wenigstens einen Oberfläche des Kunststoffkörpers kann durch Kontaktheizung (Kontaktierung der ausgewählten wenigstens einen Oberfläche mit einem ausreichend heißen Gegenstand) oder Bestrahlung der wenigstens einen Oberfläche erfolgen.

Der erfindungsgemäße Schleifkörper kann eine beliebige geometrische Form aufweisen. Bevorzugt ist eine prismatische Form. Ein Beispiel ist eine würfel- oder quaderförmige Form. Die wenigstens eine Oberfläche kann durch eine der Mantelflächen des Prismas gebildet werden.

Ein erfindungsgemäßes Verfahren kann sich durch zumindest folgende Schritte auszeichnen:
- Bereitstellen eines Kunststoffkörpers (dieser wird abgesehen von ggf. bereits beschichteten Oberflächen normalerweise frei von pulverförmigem Feststoff sein)
- Aufbringen eines pulverförmigen Feststoffes auf wenigstens eine Oberfläche des Kunststoffkörpers (das ist jene wenigstens eine Oberfläche, welche beim fertigen Schleifkörper die wenigstens eine abrasive Oberfläche des Schleifkörpers ergibt)
- lokales Erhitzen der wenigstens einen Oberfläche des Kunststoffkörpers gemeinsam mit dem auf der wenigstens einen Oberfläche des Kunststoffkörpers aufgebrachten pulverförmigen Feststoff zumindest bis zum Erreichen der Erweichungs- und/oder Schmelztemperatur des Kunststoffs des Kunststoffkörpers (lokales Erhitzen bedeutet, dass das Erhitzen im Wesentlichen nur im Oberflächenbereich der wenigstens einen Oberfläche des Kunststoffkörpers erfolgt, nicht jedoch der gesamte Kunststoffkörper bis zum Erreichen der Erweichungs- und/oder Schmelztemperatur des Kunststoffes erhitzt wird)
- Abkühlen der wenigstens einen Oberfläche des Kunststoffkörpers gemeinsam mit dem auf der wenigstens einen Oberfläche des Kunststoffkörpers aufgebrachten pulverförmigen Feststoff unter die Erweichungs- und/oder Schmelztemperatur des Kunststoffs des Kunststoffkörpers zur Verankerung des pulverförmigen Feststoffes in der wenigstens einen Oberfläche des Kunststoffkörpers

Der Vorteil des Erhitzens der wenigstens einen Oberfläche des Kunststoffkörpers gemeinsam mit dem auf der wenigstens einen Oberfläche des Kunststoffkörpers aufgebrachten pulverförmigen Feststoff besteht darin, dass sich so eine innigere Verbindung ergibt, als wenn zuerst die wenigstens eine Oberfläche des Kunststoffkörpers erhitzt wird und anschließend die noch kalten Körner des pulverförmigen Feststoffes auf die wenigstens eine Oberfläche des Kunststoffkörpers aufgebracht werden.

Natürlich können auch zwei oder mehrere Oberflächen des Kunststoffkörpers gleichzeitig nach dem oben genannten Verfahren behandelt werden und/oder es können zwei oder mehrere Kunststoffkörper gleichzeitig nach dem oben genannten Verfahren behandelt werden.

Die Erweichungs- und/oder Schmelztemperatur des Kunststoffkörpers hängt natürlich vom verwendeten Kunststoff ab und kann leicht in einschlägigen Tabellenwerken nachgeschlagen werden. Beispielsweise beträgt diese Erweichungs- und/oder Schmelztemperatur für
- Polyurethanschaumstoff ca. 230 °C,
- Polyamid ca. 250 °C und
- Gummi (z. B. Moosgummi) ca. 275 °C.

Der Schritt des Abkühlens kann beispielsweise durch Entfernen der Wärmequelle, die für das Erhitzen verwendet wurde, erfolgen. Es kann eine zusätzliche Kühlung, z. B. durch ein Gebläse oder in einem Kühlraum, vorgesehen sein.

Bevorzugt ist vorgesehen, dass beim lokalen Erhitzen der wenigstens einen Oberfläche des Kunststoffkörpers gemeinsam mit dem auf der wenigstens einen Oberfläche des Kunststoffkörpers aufgebrachten pulverförmigen Feststoff ein Druck auf die wenigstens eine Oberfläche des Kunststoffkörpers und den auf der wenigstens einen Oberfläche des Kunststoffkörpers aufgebrachten pulverförmigen Feststoff ausgeübt wird, sodass der pulverförmige Feststoff auf die wenigstens eine Oberfläche sozusagen aufgebügelt wird.

Dieser Druck kann vorzugsweise bereits bei Beginn des lokalen Erhitzens aufgebracht werden. Dies kann auf besonders einfache Weise erfolgen, wenn das Erhitzen und die Ausübung des Druckes mittels einer Vorrichtung, beispielsweise eines beheizbaren Stempels, durchgeführt wird, welche vorzugsweise mit einer Antihaft-Beschichtung versehen ist. Alternativ kann mit dem lokalen Erhitzen begonnen werden und erst dann der Druck aufgebracht werden.

Für die Aufbringung des pulverförmigen Feststoffes auf die wenigstens eine Oberfläche des Kunststoffkörpers gibt es verschiedene Möglichkeiten, z. B.:
- der pulverförmige Feststoff wird auf die wenigstens eine Oberfläche des Kunststoffkörpers aufgestreut oder aufgerieselt (vorzugsweise unter Verwendung eines Siebs) oder
- der pulverförmige Feststoff wird in eine Flüssigkeit, vorzugsweise Wasser, eingebracht und die mit dem pulverförmigen Feststoff beladene Flüssigkeit wird auf die wenigstens eine Oberfläche des Kunststoffkörpers aufgebracht, vorzugsweise aufgesprüht oder aufgedruckt.

Die erstgenannte Möglichkeit ist für pulverförmige Feststoffe mit größeren Partikeln bevorzugt, die zweitgenannte Möglichkeit ist für pulverförmige Feststoffe mit kleineren Partikeln bevorzugt.

Eine ausreichende Menge an pulverförmigen Feststoff ist erreicht, wenn die ausgewählte wenigstens eine Oberfläche komplett und gleichmäßig mit dem pulverförmigen Feststoff belegt ist.

Es kann vorgesehen sein, dass nach dem Schritt des Abkühlens jener pulverförmiger Feststoff, der nicht in der wenigstens einen Oberfläche des Kunststoffkörpers verankert worden ist, von der wenigstens einen Oberfläche des Kunststoffkörpers entfernt wird (dies kann beispielsweise mit Hilfe eines Gebläses erfolgen). Der entfernte pulverförmige Feststoff kann in einem nachfolgenden Verfahren wiederverwendet werden.

Eine Größe von Partikeln oder Körnern des pulverförmigen Feststoffes kann z. B. in einem Bereich von 0,5 Mikrometer bis 150 Mikrometer liegen.

Als Kunststoff kann z. B. ein thermoplastischer oder elastomerer Kunststoff verwendet werden. Geeignet sind alle Kunststoffe, deren Oberfläche sich durch Wärmeeinwirkung anschmelzen lässt. Der Kunststoff kann in massiver Form, aber auch als Faserform oder als Gewebe, Gewirke oder Gelege vorliegen.

Als pulverförmiger Feststoff kann ein mineralisches Pulver, z. B. ein Diamantpulver (bevorzugt in kristalliner Form, natürlich oder künstlich erzeugt), verwendet werden.

Je nach verwendetem Kunststoff, Porengröße (bei einem Schaumstoff) des Kunststoffes und Art des pulverförmigen Feststoffs kann eine unterschiedliche Verweilzeit bei oder oberhalb der Erweichungs- und/oder Schmelztemperatur erforderlich sein.

Zur Ermittlung einer ausreichenden Verweilzeit können Versuchsreihen durchgeführt werden. Hierbei wird in vorgegeben Zeitabständen geprüft, ob bereits eine ausreichende Verankerung einer ausreichenden Menge an pulverförmigem Feststoff vorliegt.

Z. B. kann ein mit pulverförmigen Feststoff an wenigstens einer Oberfläche belegter Kunststoffkörper nach Erreichen oder Überschreiten der Erweichungs- und/oder Schmelztemperatur in vorbestimmten Zeitabständen (z. B. 10 Sekunden) so ausgerichtet werden, dass unter dem Einfluss der Schwerkraft jener pulverförmiger Feststoff, der nicht ausreichend in der wenigstens einen Oberfläche verankert ist, von der wenigstens einen Oberfläche herunter fällt. Bildet der verbleibende pulverförmige Feststoff eine gleichmäßige, vollständige Bedeckung der wenigstens einen Oberfläche, dann war die Verweilzeit ausreichend.

Soll ein Druck auf die wenigstens eine Oberfläche und den pulverförmigen Feststoff aufgebracht werden, kann durch eine ähnliche Versuchsreihe (mit unterschiedlicher Druckaufbringung) ein ausreichender Druck bestimmt werden. Bevorzugt werden in diesem Fall Verweilzeit und Druck gemeinsam ermittelt.

Während der Verweilzeit wird die wenigstens eine Oberfläche vorzugsweise bei einer wenigstens annähernd konstanten Temperatur (bei oder oberhalb der Erweichungs- und/oder Schmelztemperatur) gehalten.

Es ist möglich, an unterschiedlichen Oberflächen ein- und desselben Schleifkörpers pulverförmige Feststoffe mit unterschiedlichen Partikelgrößen bzw. Korngrößen aufzubringen. Ein solcher Schleifkörper ist für verschiedene Anwendungen einsetzbar.

Obwohl bevorzugt vorgesehen ist, dass die wenigstens eine Oberfläche über ihre gesamte Erstreckung mit dem pulverförmigen Feststoff versehen ist, ist es bei der Erfindung auch denkbar, den pulverförmigen Feststoff nur in einem Abschnitt oder mehreren ausgewählten Abschnitten der wenigstens einen Oberfläche aufzubringen und in dieser zu verankern.

Der Kunststoffkörper kann über seine gesamte Oberfläche mit dem pulverförmigen Feststoff beschichtet werden. Der so hergestellte Schleifkörper weist dann allseitig abrasive Oberflächen auf.

Ausführungsbeispiele der Erfindung werden anhand der Figuren diskutiert. Es zeigen:
- Fig. 1 und 2: Schritte einer Herstellung eines erfindungsgemäßen Schleifkörpers
- Fig. 3: den hergestellten erfindungsgemäßen Schleifkörper
- Fig. 4: eine Detailansicht zur Fig. 3

Fig. 1 zeigt das Bereitstellen eines Kunststoffkörpers 2 (dieser ist im Ausführungsbeispiel in etwa quaderförmig ausgebildet), wobei auf wenigstens eine Oberfläche 3 des Kunststoffkörpers 2 ein pulverförmiger Feststoff 4 mittels eines Siebes 6 aufgerieselt wird. Anschließend erfolgt ein lokales Erhitzen der wenigstens einen Oberfläche 3 des Kunststoffkörpers 2 gemeinsam mit dem auf der wenigstens einen Oberfläche 3 des Kunststoffkörpers 2 aufgebrachten pulverförmigen Feststoff 4 zumindest bis zum Erreichen der Erweichungs- und/oder Schmelztemperatur des Kunststoffs des Kunststoffkörpers 2. Die wenigstens eine Oberfläche 3 wird für eine beispielsweise durch eine Versuchsreise ermittelte Verweilzeit bei oder oberhalb der Erweichungs- und/oder Schmelztemperatur gehalten.

In diesem Ausführungsbeispiel wird für das lokale Erhitzen ein beheizbarer Stempel 5 verwendet, mit dem auch ein bestimmter Druck aufgebracht werden kann. Der pulverförmiger Feststoff 4 wird in diesem Ausführungsbeispiel sozusagen auf die wenigstens eine Oberfläche 3 des Kunststoffkörpers 2 aufgebügelt.

Anschließend erfolgt ein Abkühlen der wenigstens einen Oberfläche 3 des Kunststoffkörpers 2 gemeinsam mit dem auf der wenigstens einen Oberfläche 3 des Kunststoffkörpers 2 aufgebrachten pulverförmigen Feststoff 4 unter die Erweichungs- und/oder Schmelztemperatur des Kunststoffs des Kunststoffkörpers 2, wodurch die Körner des pulverförmigen Feststoffes 4 in der wenigstens einen Oberfläche 3 des Kunststoffkörpers 2 verankert werden (vgl. Fig. 4).

Pulverförmiger Feststoff 4, der nicht in der wenigstens einen Oberfläche 3 des Kunststoffkörpers 2 verankert worden ist, ist von der wenigstens einen Oberfläche 3 des Kunststoffkörpers 2 entfernt worden.

### Bezugszeichenliste:

- 1: Schleifkörper
- 2: Kunststoffkörper
- 3: Oberfläche des Kunststoffkörpers
- 4: pulverförmiger Feststoff
- 5: beheizbarer Stempel
- 6: Sieb

## Patentansprüche

1. Verfahren zur Herstellung eines Schleifkörpers (1) aus einem Kunststoff, mit wenigstens einer abrasiven Oberfläche, **dadurch gekennzeichnet, dass** zur Erzeugung der wenigstens einen abrasiven Oberfläche auf wenigstens eine Oberfläche (3) des Kunststoffkörpers (2) ein pulverförmiger Feststoff (4) aufgebracht und durch lokales Erhitzen der wenigstens einen Oberfläche (3) des Kunststoffkörpers (2) zumindest bis zum Erreichen der Erweichungs- und/oder Schmelztemperatur und anschließendes Abkühlen in der wenigstens einen Oberfläche (3) des Kunststoffkörpers (2) verankert wird.

2. Verfahren nach Anspruch 1, wobei wenigstens folgende Schritte vorgesehen sind:
- Bereitstellen eines Kunststoffkörpers (2)
- Aufbringen eines pulverförmigen Feststoffes (4) auf wenigstens eine Oberfläche (3) des Kunststoffkörpers (2)
- lokales Erhitzen der wenigstens einen Oberfläche (3) des Kunststoffkörpers (2) gemeinsam mit dem auf der wenigstens einen Oberfläche (3) des Kunststoffkörpers (2) aufgebrachten pulverförmigen Feststoff (4) zumindest bis zum Erreichen der Erweichungs- und/oder Schmelztemperatur des Kunststoffs des Kunststoffkörpers (2)
- Abkühlen der wenigstens einen Oberfläche (3) des Kunststoffkörpers (2) gemeinsam mit dem auf der wenigstens einen Oberfläche (3) des Kunststoffkörpers (2) aufgebrachten pulverförmigen Feststoff (4) unter die Erweichungs- und/oder Schmelztemperatur des Kunststoffs des Kunststoffkörpers (2) zur Verankerung des pulverförmigen Feststoffes (4) in der wenigstens einen Oberfläche (3) des Kunststoffkörpers (2).

3. Verfahren nach dem vorangehenden Anspruch, wobei beim lokalen Erhitzen der wenigstens einen Oberfläche (3) des Kunststoffkörpers (2) gemeinsam mit dem auf der wenigstens einen Oberfläche (3) des Kunststoffkörpers (2) aufgebrachten pulverförmigen Feststoff (4) ein Druck auf die wenigstens eine Oberfläche (3) des Kunststoffkörpers (2) und den auf der wenigstens einen Oberfläche (3) des Kunststoffkörpers (2) aufgebrachten pulverförmigen Feststoff (4) ausgeübt wird.

4. Verfahren nach dem vorangehenden Anspruch, wobei das Erhitzen und die Ausübung des Druckes mittels einer Vorrichtung, vorzugsweise eines beheizbaren Stempels (5), durchgeführt wird, welche vorzugsweise mit einer Antihaft-Beschichtung versehen ist.

5. Verfahren nach wenigstens einem der vorangehenden Ansprüche, wobei
- der pulverförmige Feststoff (4) auf die wenigstens eine Oberfläche (3) des Kunststoffkörpers (2) aufgestreut oder aufgerieselt wird oder
- der pulverförmige Feststoff (4) in eine Flüssigkeit, vorzugsweise Wasser, eingebracht wird und die mit dem pulverförmigen Feststoff (4) beladene Flüssigkeit auf die wenigstens eine Oberfläche (3) des Kunststoffkörpers (2) aufgebracht, vorzugsweise aufgesprüht oder aufgedruckt, wird.

6. Verfahren nach wenigstens einem der vorangehenden Ansprüche, wobei nach dem Schritt des Abkühlens jener pulverförmiger Feststoff (4), der nicht in der wenigstens einen Oberfläche (3) des Kunststoffkörpers (2) verankert worden ist, von der wenigstens einen Oberfläche (3) des Kunststoffkörpers (2) entfernt wird.

7. Verfahren nach wenigstens einem der vorangehenden Ansprüche, wobei als Kunststoff ein thermoplastischer oder elastomerer Kunststoff und/oder als pulverförmiger Feststoff (4) ein mineralisches Pulver, vorzugsweise Diamantpulver, verwendet wird bzw. werden.

8. Verfahren nach wenigstens einem der vorangehenden Ansprüche, wobei als Kunststoffkörper (2) ein Schaumstoff bereitgestellt wird, welcher vor dem Aufbringen des pulverförmigen Feststoffes (4) auf die wenigstens eine Oberfläche (3) des Kunststoffkörpers (2) frei von pulverförmigem Feststoff (4) ist.

9. Verfahren nach wenigstens einem der vorangehenden Ansprüche, wobei der Schleifkörper (1) abgesehen von der wenigstens einen abrasiven Oberfläche (3) frei von dem pulverförmigen Feststoff (4) ist.

10. Schleifkörper (1) aus einem Kunststoff, mit wenigstens einer abrasiven Oberfläche (3), wobei auf der wenigstens einen abrasiven Oberfläche (3) als abrasives Material ein pulverförmiger Feststoff (4) angeordnet ist, **dadurch gekennzeichnet, dass** der pulverförmige Feststoff (4) in der wenigstens einen abrasiven Oberfläche (3) durch Schmelzen und Abkühlen des Kunststoffes verankert ist.

11. Schleifkörper nach dem vorangehenden Anspruch, wobei der Schleifkörper (1) abgesehen von der wenigstens einen abrasiven Oberfläche (3) frei von dem pulverförmigen Feststoff (4) ist.

12. Schleifkörper nach wenigstens einem der vorangehenden Ansprüche, wobei der Kunststoff ein thermoplastischer oder elastomerer Kunststoff und/oder der pulverförmige Feststoff (4) ein mineralisches Pulver, vorzugsweise Diamantpulver, ist.

13. Schleifkörper nach wenigstens einem der vorangehenden Ansprüche, wobei der Kunststoffkörper (2) ein Schaumstoffkörper ist.
